# FASCICULE DE BREVET EUROPEEN

(11) **EP 0 538 095 B1**
(45) Date de publication et mention de la délivrance du brevet: **17.01.1996**
(21) Numéro de dépôt: 92402715.4
(22) Date de dépôt: 05.10.1992
(51) Int. Cl.: C25D 7/06, C25D 3/22

(54) **Procédé d'électrozingage d'une bande métallique**
Verfahren zur Elektroverzinkung eines Metallbleches
Process for zinc electroplating on a metal strip

(30) Priorité: 16.10.1991 FR 9112769
(43) Date de publication de la demande: 21.04.1993
(73) Titulaire: SOLLAC, F-92800 Puteaux (FR)
(72) Inventeur: Lerouge, Alain, F-57070 Metz (FR); Keller, Jacques, F-57190 Florange (FR); Allemand, Jean-Paul, F-57100 Thionville (FR); Girowski, Richard, F-57100 Thionville (FR); Balland, Daniel, F-57920 Kedange (FR); Lovato, Michel, F-57210 Maizieres les Metz (FR); Popadenec, Alain, F-57100 Thionville (FR)
(74) Mandataire: Lanceplaine, Jean-Claude

(56) Documents cités:
- GB-A- 1 033 100

## Description

La présente invention concerne un procédé d'électrozingage d'une bande métallique.

Elle s'applique en particulier à la formation d'un revêtement ou dépôt de zinc sur une bande métallique.

Il est connu de former un revêtement de zinc sur une bande métallique en faisant défiler celle-ci à grande vitesse dans au moins une cellule électrolytique contenant un bain d'ions à déposer sur ladite bande. La ou les cellules électrolytiques comprennent des rouleaux conducteurs électriques, formant cathode, en contact avec la bande métallique et au moins une anode placée en regard de chaque rouleau. Chaque couple rouleau conducteur-anode est alimenté en courant électrique.

Le métal de revêtement contenu dans le bain est transporté dans l'électrolyte par le courant d'électrolyse entre les anodes et la bande portée à un potentiel cathodique par les rouleaux conducteurs électriques.

Les conditions de formation du dépôt de zinc dépendent en particulier de l'intensité du courant électrique alimentant les couples rouleau conducteur-anode de la ou des cellules électrolytiques.

Jusqu'à présent, l'ensemble des couples rouleau conducteur-anode de ou des cellules électrolytiques est alimenté par un courant électrique dont l'intensité est généralement la même pour tous les couples, la plus élevée possible, supérieure à 50 A/dm.

Or, on constate qu'a la fin du dépôt, on obtient une augmentation de la rugosité de la bande traitée qui ne répond plus aux exigences de la clientèle et notamment aux carrossiers pour les pièces extérieures des véhicules.

La présente invention a notamment pour but de diminuer la rugosité de la bande, tout en formant un dépôt électrolytique de métal à la surface d'une bande dont l'adhérence et la cohésion sont de bonne qualité.

A cet effet, la présente invention a pour objet un procédé de d'électrozingage d'une bande métallique, du type dans lequel on fait défiler la bande dans au moins une cellule électrolytique contenant un bain d'ions à déposer sur la bande et comprenant des rouleaux conducteurs électriques, formant cathode, en contact avec ladite bande et au moins une anode placée en regard de chaque rouleau, chaque couple rouleau conducteur-anode étant alimenté en courant électrique, caractérisé en ce qu'on effectue le dépôt en faisant défiler la bande entre une première série de couples rouleau conducteur-anode alimentés en courant selon une première intensité appropriée, puis entre une seconde série de couples rouleau conducteur-anode alimentés en courant selon une seconde intensité comprise entre 7,5 et 20% de la première intensité.

Suivant d'autres caractéristiques de l'invention :
- la seconde intensité est comprise entre 5 et 15 A/dm et de préférence égale à 10 A/dm,
- la seconde série correspond au dernier couple rouleau conducteur-anode de la dernière cellule électrolytique,
- la seconde série correspond aux deux derniers couples rouleau conducteur-anode de la dernière cellule électrolytique.
- entre la seconde série de couples de rouleau conducteur-anode, on dépose un revêtement sur la bande métallique dont l'épaisseur est comprise entre 0,05 et 0,5 µm, de préférence égale à 0,2 µm.

Un exemple de mise en oeuvre du procédé selon l'invention est décrit plus en détails ci-dessous.

Dans cet exemple, le procédé d'électrozingage selon l'invention est appliqué à la formation de zinc, d'une épaisseur de 10 µm environ sur une bande métallique.

La bande métallique défile à une vitesse comprise entre 40 et 180 m/mn dans un bain d'au moins une cellule électrolytique, contenant des ions de zinc à déposer sur ladite bande.

De manière classique, la cellule électrolytique comprend des rouleaux conducteurs électriques, formant cathode, en contact avec la bande métallique, et au moins une anode placée en regard de chaque rouleau. Chaque couple rouleau conducteur-anode est alimenté en courant électrique d'intensité appropriée.

Le métal de revêtement contenu dans le bain est transporté dans l'électrolyte par le courant d'électrolyse entre les anodes et la bande portée à un potentiel cathodique par les rouleaux conducteurs électriques.

Le procédé selon l'invention consiste à effectuer le dépôt en faisant défiler la bande entre une première série de couples rouleau conducteur-anode alimentés en courant selon une première intensité appropriée, généralement supérieure à 50 A/dm, puis entre une seconde série de couples de rouleau conducteur-anode alimentés en courant selon une seconde intensité comprise entre 7,5 et 20% de la première intensité.

Cette seconde intensité est comprise entre 5 et 15 A/dm et de préférence égale à 10 A/dm.

Ainsi, au cours d'une première étape du procédé correspondant à la première série de couples rouleau conducteur-anode, on effectue un dépôt de zinc sur la bande métallique dont l'épaisseur est légèrement inférieure à l'épaisseur totale du revêtement à obtenir, puis au cours d'une seconde étape correspondant à la seconde série de couples rouleau conducteur-anode, on effectue un dépôt de zinc de très faible épaisseur de l'ordre de 0,05 à 0,5 µm, de préférence 0,2 µm, pour obtenir l'épaisseur totale du revêtement.

La seconde série de couples rouleau conducteur-anode correspond au dernier ou au deux derniers couples rouleau conducteur-anode de la dernière cellule électrolytique.

Cette réduction de l'intensité du courant d'alimentation du ou des deux derniers couples rouleau conducteur-anode de la dernière cellule électrolytique permet de réduire de manière significative la rugosité de la bande traitée et de ce fait d'éviter, par la suite la décohésion du revêtement par exemple de zinc pendant une opération d'étuvage destinée, par exemple, à polymériser une couche de peinture sur la bande.

Des mesures de rugosité arithmétique ont été effectuées à l'aide d'un rugosimètre sur des tôles nues, des tôles revêtues sans appliquer le procédé selon l'invention et des tôles revêtues selon le procédé décrit.

On constate que pour une tôle nue dont la rugosité arithémétique initiale Ra est égale à 1,3 µm , elle est égale à 1,6 µm lorsque la tôle est revêtue sans appliquer le procédé selon l'invention alors qu'elle n'est que de 1,4 µm lorsqu'elle est revêtue selon le procédé de l'invention, l'épaisseur totale du revêtement étant égale à 7,5 µm.

Bien entendu les deux étapes successives du procédé peuvent être réalisées dans plusieurs cellules électrolytique disposées en série.

## Revendications

1. Procédé d'électrozingage d'une bande métallique, du type dans lequel on fait défiler la bande dans au moins une cellule électrolytique contenant un bain d'ions à déposer sur la bande et comprenant des rouleaux conducteurs électriques, formant cathode, en contact avec ladite bande et au moins une anode placée en regard de chaque rouleau, chaque couple rouleau conducteur-anode étant alimenté en courant électrique, caractérisé en ce qu'on effectue le dépôt en faisant défiler la bande entre une première série de couple rouleau conducteur-anode alimentés en courant selon une première intensité appropriée, puis entre une seconde série de couples de rouleau conducteur-anode alimentés en courant selon une seconde intensité comprise entre 7,5 et 20% de la première intensité.

2. Procédé selon la revendication 1, caractérisé en ce que la seconde intensité est comprise entre 5 et 15 A/dm et de préférence égale à 10 A/dm.

3. Procédé selon la revendication 1, caractérisé en ce que la seconde série correspond au dernier couple rouleau conducteur-anode de la dernière cellule électrolytique.

4. Procédé selon la revendication 1, caractérisé en ce que la seconde série correspond aux deux derniers couples rouleau conducteur-anode de la dernière cellule électrolytique.

5. Procédé selon la revendication 1, caractérisé en ce que, entre la seconde série de couples de rouleau conducteur-anode, on dépose un revêtement sur la bande métallique dont l'épaisseur est comprise entre 0,05 et 0,5 µm, de préférence égale à 0,2 µm.

## Patentansprüche

1. Verfahren zum Elektroverzinken eines Metallbandes, bei dem man das Band durch wenigstens eine Elektrolysezelle laufen läßt, die ein Bad mit auf dem Band abzuscheidenden Ionen enthält und kathodenbildende elektrisch leitende Rollen, die mit dem Band in Berührung stehen, und wenigstens eine Anode aufweist, die gegenüberliegend zu jeder Rolle angeordnet ist, wobei jedes Paar aus leitender Rolle und Anode mit elektrischem Strom versorgt wird, dadurch gekennzeichnet, daß man die Abscheidung bewirkt, indem man das Band zwischen einer ersten Serie von Paaren aus leitenden Rollen und Anoden, denen Strom mit einer geeigneten ersten Stromstärke zugeführt wird, und dann zwischen einer zweiten Serie von Paaren aus leitenden Rollen und Anoden durchlaufen läßt, denen Strom mit einer zweiten Stromstärke zwischen 7,5 und 20% der ersten Stromstärke zugeführt wird.

2. Verfahren nach Anspruch 1, dadurch gekennzeichnet, daß die zweite Stromstärke zwischen 5 und 15 A/dm, vorzugsweise 10A/dm beträgt.

3. Verfahren nach Anspruch 1, dadurch gekennzeichnet, daß die zweite Serie dem letzten Paar aus leitender Rolle und Anode der letzten Elektrolysezelle entspricht.

4. Verfahren nach Anspruch 1, dadurch gekennzeichnet, daß die zweite Serie den beiden letzten Paaren aus leitender Rolle und Anode der letzten Elektrolysezelle entspricht.

5. Verfahren nach Anspruch 1, dadurch gekennzeichnet, daß zwischen der zweiten Serie aus Paaren von leitenden Rollen und Anoden ein Überzug auf dem Metallband abgeschieden wird, dessen Dicke zwischen 0,05 und 0,5 µm, vorzugsweise 0,2 µm beträgt.

## Claims

1. Electrolytic galvanizing process for a metal strip of a type in which the strip is run into at least one electrolytic cell containing a bath of ions to be deposited on the strip and containing electrical conductive rollers, forming the cathode, in contact with said strip and at least one anode placed opposite each roller, each conductive roller-anode pair being supplied with electrical current, characterized in that the deposit is produced by running the strip between a first set of conductive roller-anode pairs supplied with current at a first appropriate current density, then between a second set of conductive roller-anode pairs supplied with current at a second current density comprised between 7.5 and 20% of the first current density.

2. Process according to claim 1, characterized in that the second current density is comprised between 5 and 15 A/dm and preferably equal to 10 A/dm.

3. Process according to claim 1, characterized in that the second set corresponds to the last conductive roller-anode pair of the last electrolytic cell.

4. Process according to claim 1, characterized in that the second set corresponds to the last two conductive roller-anode sets of the last electrolytic cell.

5. Process according to claim 1, characterized in that between the second set of conductive roller-anode pairs, a coating is deposited on the metal strip the thickness of which is comprised between 0.05 and 0.5 µm, preferably equal to 0.2 µm.
